# EUROPÄISCHE PATENTANMELDUNG

(11) **EP 0 916 463 A1**
(43) Veröffentlichungstag der Anmeldung: **19.05.1999**
(21) Anmeldenummer: 98118106.8
(22) Anmeldetag: 24.09.1998
(51) Int. Cl.: B28D 1/02, B24B 55/12, B24B 37/04

(54) **Verfahren zum Wiederaufarbeiten einer Schleifsuspension**

(30) Priorität: 02.10.1997 DE 19743721
(71) Anmelder: Elektroschmelzwerk Kempten GmbH, 81737 München (DE)
(72) Erfinder: Heinle, Ewald, 87471 Durach (DE); Grimm, Alexander, 86977 Burggen (DE); Rubenbauer, Holger, 81377 München (DE); Kurth, Roman, Dr., 50374 Erftstadt (DE)
(74) Vertreter: Potten, Holger

(57) **Zusammenfassung**

Die Erfindung betrifft ein Verfahren zur Wiederaufarbeitung einer gebrauchten, bei der mechanischen Bearbeitung von Silicium, Quarz oder Keramik verwendeten Schleifsuspension, bestehend aus einer Schneidflüssigkeit, in der ein Schneidkorn und Abrieb dispergiert sind, welches dadurch gekennzeichnet ist, daß in einem ersten Verfahrensschritt die Schleifsuspension über einen Trocknungsschritt schonend in eine Fest- und eine Flüssigkomponente getrennt wird und in einem zweiten Verfahrensschritt die Festkomponente durch an sich bekannte Klassierverfahren in Schneidkorn und Abrieb getrennt wird.

## Beschreibung

Die Erfindung betrifft ein Verfahren zum Wiederaufarbeiten einer gebrauchten, bei der mechanischen Bearbeitung von Silicium, Quarz oder Keramik verwendeten Schleifsuspension, bestehend aus einer Schneidflüssigkeit, in der ein Schneidkorn und vom bearbeiteten Material stammender Abrieb dispergiert sind.

Für das Herstellen von dünnen Scheiben aus Silicium (Elektronik- und Solaranwendung) und Quarz aus Einkristallstäben oder Gießblöcken hat sich das Trennläppen ("Präzisionsdrahtsägen") bestens bewährt. Dabei wird ein viele Kilometer langer Draht über ein Spulensystem so geführt, daß ein Drahtgatter mit bis zu ca. 450 nebeneinanderliegenden Drähten entsteht. Damit lassen sich in einem Arbeitsgang aus einem entsprechend langen Block oder Stab bis zu 450 dünne Scheiben gleichzeitig herstellen. Als Schleifsuspension werden Schneidkörnungen, bevorzugt SiC grün oder dunkel in unterschiedlichen Korngrößen verwendet, die in einer Schneidflüssigkeit suspendiert werden.

Ein Ansatz einer derartigen Suspension wird in einem Vorratstank (für eine oder mehrere Drahtsägen) gepuffert, aus dem während des Sägeprozesses eine definierte Menge Suspension pro Zeiteinheit entnommen und auf das Drahtgatter gesprüht wird. Unterhalb des Drahtgatters befindet sich eine Art Sammelbecken, in dem die Suspension, die den beim Prozeß anfallenden Abrieb enthält, gesammelt und von da aus kontinuierlich in den Vorratstank zurückgeführt wird. Durch diese Rückführung reichert sich im Vorratstank der prozeßbedingte Abrieb solange an, bis die Schleifsuspension durch unzureichende Schneidleistung nicht mehr verwendet werden kann.

Während der mechanischen Bearbeitung des Siliciums oder des Quarzes wird das in der Schleifsuspension enthaltene Schneidkorn mit Hilfe von Bearbeitungswerkzeugen, beispielsweise Band- oder Drahtsägen oder Läppscheiben, an den Ort transportiert und gedrückt, an dem es seine zerspanende Wirkung entfalten soll.

Mit zunehmender Gebrauchsdauer nimmt die Wirksamkeit der Schleifsuspension ab, so daß sie schließlich ausgetauscht werden muß, weil das gestellte Bearbeitungsziel mit der gebrauchten Schleifsuspension nicht mehr zu erreichen ist.

In der Praxis sind verschiedene Möglichkeiten bekannt, die Einsatzdauer (= Anzahl der möglichen Schnitte) zu verlängern, z.B. Ersatz einer Teilmenge der gebrauchten Schleifsuspension durch frische Schleifsuspension nach jedem Schnitt, oder Entfernen eines Teils des Abriebes durch Dekantieren.

Allen Verfahren ist gemeinsam, daß die gebrauchte Schleifsuspension nach einer mehr oder weniger großen Zahl von Schnitten entsorgt werden muß, was normalerweise über Lagerung als Sondermüll oder Verbrennung mit anschließender Lagerung als Sondermüll (je nach Trägerflüssigkeit) erfolgt.

Da die Kosten für das Schneidkorn einen großen Teil der Gesamtkosten der mechanischen Bearbeitung von Silicium, Quarz oder Keramik bilden, ist die verbreitete Praxis, gebrauchte Schleifsuspension als Abfall zu entsorgen, sobald ihre Wirksamkeit unter eine bestimmte Zielvorgabe abgesunken ist, unwirtschaftlich.

Aus den Patent Abstracts of Japan zu JP 1-316170 ist bekannt, gebrauchte Schleifsuspension zu zentrifugieren und die wiedergewonnenen Schleifkörner in frischer Schneidflüssigkeit zu redispergieren. Nachteiligerweise bleibt ein hoher Anteil an Abrieb sowie gebrauchte Schneidflüssigkeit in den wiedergewonnenen Schleifkörnern. Die abgetrennte gebrauchte Schneidflüssigkeit muß zudem wie gehabt entsorgt werden.

Es bestand daher die Aufgabe, ein möglichst einfaches Verfahren zur Verfügung zu stellen, das einen verlängerten Einsatz des Schneidkorns zur mechanischen Bearbeitung von Silicium oder Quarz ermöglicht und die Nachteile des Standes der Technik vermeidet.

Gelöst wird die Aufgabe durch ein Verfahren zur Wiederaufarbeitung einer gebrauchten, bei der mechanischen Bearbeitung von Silicium, Quarz oder Keramik verwendeten Schleifsuspension, bestehend aus einer Schneidflüssigkeit, in der ein Schneidkorn und Abrieb dispergiert sind, welches dadurch gekennzeichnet ist, daß in einem ersten Verfahrensschritt die Schleifsuspension über einen Trocknungsschritt schonend in eine Fest- und eine Flüssigkomponente getrennt wird und in einem zweiten Verfahrensschritt die Festkomponente durch an sich bekannte Klassierverfahren in Schneidkorn und Abrieb getrennt wird.

Vorteilhafterweise lassen sich in der Regel alle Bestandteile der gebrauchten Schleifsuspension, die durch das erfindungsgemäße Verfahren getrennt erhalten werden, wiederverwenden, so daß kein zu entsorgender Sondermüll mehr anfällt.

Als Trocknungsschritt im erfindungsgemäßen Verfahren sind beispielsweise Bandtrocknungsverfahren, Sprühtrocknungsverfahren, oder Vakuumtrocknungsverfahren geeignet.

Vorzugsweise sind Vakuumtrocknungsverfahren, hier insbesondere die Vakuumdünnschichtverdampfung, geeignet.

Als Klassierverfahren werden vorzugsweise trockene Klassierverfahren wie beispielsweise Siebverfahren oder Sichtverfahren eingesetzt.

Vorzugsweise wird ein Sichtverfahren, z.B. Windsichten mittels Windsichter oder Luftzyklon, eingesetzt.

Die Gebrauchsdauer, während der die Schleifsuspension noch nutzbringend zur mechanischen Bearbeitung von Silicium, Quarz oder Keramik einzusetzen ist, hängt davon ab, in welchem Maß Abrieb in die Schleifsuspension gelangt. Der Abrieb stammt dabei zum überwiegenden Teil vom Silicium, Quarz oder von der Keramik, aber auch vom Schleifkorn und vom Draht. Je nach verwendeter Schneidflüssigkeit wird außerdem Feuchtigkeit aus der Luft absorbiert. Mit zunehmender Gebrauchsdauer lagern sich immer mehr Teilchen aus dem Abrieb an das Schneidkorn an und bilden mit diesem Agglomerate. Da sich diese Agglomerate im Gegensatz zum freien Schneidkorn nicht mehr als materialabtragende Komponente der Schleifsuspension eignen, ist es sinnvoll, gebrauchte Schleifsuspension auszutauschen, sobald eine bestimmte Menge an Abrieb in die Schleifsuspension gelangt ist.

Durch das erfindungsgemäße Verfahren gelingt es, Schneidkorn aus einer Schleifsuspension, die zur Bearbeitung von Silicium Quarz oder Keramik nicht mehr nutzbringend verwendet werden kann, größtenteils zurückzugewinnen.

Zur Wiederaufbereitung der gebrauchten Schleifsuspension, welche im Gegensatz zu ungebrauchter Schleifsuspension eine bestimmte Menge an Abrieb enthält, wird diese zunächst vorzugsweise mittels Vakuumdünnschichtverdampfung auf Temperaturen vorzugsweise oberhalb der Siedetemperatur der verwendeten Schneidflüssigkeit bei dem jeweils gewählten Druck (vorzugweise Unterdruck) erhitzt und die verdampfte Schneidflüssigkeit anschließend kondensiert.

Das Schleifmittel wird vorzugsweise auf Temperaturen von 120-150°C bei ca. 10 mbar Absolutdruck erhitzt.

Ziel dieses ersten Verfahrensschrittes ist es, festen und flüssigen Anteil der Schleifsuspension zu trennen.

Der flüssige Anteil kann bei sorgfältiger Prozessführung direkt wieder zum Ansetzen einer neuen Schleifsuspension verwendet werden.

Der feste Anteil wird mittels eines Klassierverfahrens in verschiedene Korngrößen aufgetrennt, wobei die Korngröße, die der Korngröße des ursprünglich eingesetzten Schneidkorns entspricht, direkt oder ggf. geringfügig mit neuem SiC vermischt wieder für die mechanische Bearbeitung von Silicium, Quarz oder Keramik (z.B. einen Drahtsägeprozeß) eingesetzt werden kann.

Dazu wird die mittels des Klassierverfahrens erhaltene SiC Fraktion in frischer oder aus dem Trocknungsschritt stammender Schneidflüssigkeit unter starkem Rühren redispergiert.

Der beim Klassieren abgetrennte Feinteil, bestehend aus dem Abrieb, kann beispielsweise für metallurgische Zwecke verwendet werden. Damit fällt im Regelfall beim erfindungsgemäßen Verfahren keinerlei Sondermüll an.

Das erfindungsgemäße Verfahren läßt sich auf alle bekannten Schleifsuspensionen zur mechanischen Bearbeitung von Silicium Quarz oder Keramik anwenden, in denen das Schneidkorn in einer Schneidflüssigkeit dispergiert vorliegt.

Als Schneidflüssigkeiten kommen vorzugsweise Flüssigkeiten in Frage, die sich unter o.g. Bedingungen unzersetzt destillieren lassen.

Als Schneidkorn werden vorzugsweise Hartstoff-Partikel, beispielsweise aus Aluminiumoxid, Silicium- oder Borcarbid verwendet, deren mittlere Korndurchmesser vorzugsweise. im Bereich von 5 bis 30 µm liegen.

Das beschriebene Verfahren zur Rückgewinnung von Schneidkorn ist mit besonders gutem Ergebnis durchführbar, wenn das Gewichtsverhältnis von Schneidflüssigkeit zu Schneidkorn im ungebrauchten Schleifmittel 2:1 bis 1:2, vorzugsweise 1:1 bis 1:1,5 beträgt.

Obwohl die Rückgewinnung von Schneidkorn aus einer gebrauchten Schleifsuspension am Beispiel von Schleifsuspensionen zur mechanischen Bearbeitung von Silicium oder Quarz beschrieben wurde, ist dieses Verfahren auch auf Schleifsuspensionen anwendbar, die zur mechanischen Bearbeitung von anderem sprödharten Material, beispielsweise Glas oder Keramik, verwendet werden.

Nachfolgend wird das erfindungsgemäße Verfahren an einem Beispiel dargestellt.

### Beispiel

Es wurde zunächst eine Schleifsuspension bereitet, indem 20 kg Siliciumcarbid-Körner mit einem mittleren Korndurchmesser von 14 µm in 20 kg eines als Schneidflüssigkeit verwendeten mehrwertigen Alkohols dispergiert wurden.

Unter Verwendung dieser Schleifsuspension konnten anschließend ca. 400 Scheiben mit einem Durchmesser von 200 mm von einem monokristallinen Siliciumkristall durch Trennläppen abgetrennt werden. Bis zu diesem Zeitpunkt hatte sich in der gebrauchten Schleifsuspension ein Siliciumabrieb von 1 kg (bezogen auf 10 kg abriebfreie Schleifsuspension) angereichert.

Die gebrauchte Schleifsuspension wurde daraufhin mit einem Vakuumdünnschichtverdampfer mit einer Heizfläche von 0,5 m² bei einer Rotordrehzahl von 800 Upm, einer Temperatur von 225°C und einem Druck von ca. 25 mbar in Feststoff und flüssige Phase getrennt.

Der Trocknungsgrad des pulverförmigen Feststoffes betrug 99,5 %. Das Klassieren des Feststoffes erfolgte in einem Windsichter bei einer Rotordrehzahl von 4500 Upm, die Ausbeute an regeneriertem Zielprodukt lag bei 65 %.

Das so wiedergewonnene Siliciumcarbid-Schleifkorn wurde in ca. 15 kg frischer Schneidflüssigkeit unter Rühren dispergiert und anschließend zum Trennläppen weiterer Siliciumscheiben verwendet.

Mit gleichen Einstellparametern wie beim Einsatz ungebrauchten siliciumcarbides wurden ca. 320 Si-Scheiben mit identischen Ergebnissen in Bezug auf Produktivität und Qualität hergestellt.

## Patentansprüche

1. Verfahren zur Wiederaufarbeitung einer gebrauchten, bei der mechanischen Bearbeitung von Silicium, Quarz oder Keramik verwendeten Schleifsuspension, bestehend aus einer Schneidflüssigkeit, in der ein Schneidkorn und Abrieb dispergiert sind, welches dadurch gekennzeichnet ist, daß in einem ersten Verfahrensschritt die Schleifsuspension über einen Trocknungsschritt schonend in eine Fest- und eine Flüssigkomponente getrennt wird und in einem zweiten Verfahrensschritt die Festkomponente durch an sich bekannte Klassierverfahren in Schneidkorn und Abrieb getrennt wird.

2. Verfahren nach Anspruch 1, dadurch gekennzeichent, daß als Trocknungsschritt ein Bandtrocknungsverfahren, Sprühtrocknungsverfahren, oder Vakuumtrocknungsverfahren eingesetzt wird.

3. Verfahren nach Anspruch 1 oder 2, dadurch gekennzeichnet, daß als Klassierverfahren ein Siebverfahren oder Sichtverfahren eingesetzt wird.

4. Verfahren nach Anspruch 1,2 oder 3, dadurch gekennzeichnet, daß das Schleifmittel auf Temperaturen von 120-150°C bei ca. 10 mbar Absolutdruck erhitzt wird.

5. Verfahren nach Anspruch 1, dadurch gekennzeichent, daß das Gewichtsverhältnis von Schneidflüssigkeit zu Schneidkorn im ungebrauchten Schleifmittel 2:1 bis 1:2 beträgt.

6. Verwendung der Flüssigkomponente, die nach einem Verfahren gemäß Anspruch 1 erhalten wurde als Schneidflüssigkeit zur mechanischen Bearbeitung von Silicium, Quarz oder Keramik.

7. Verwendung eines Schneidkorns, das nach einem Verfahren gemäß Anspruch 1 erhalten wurde zur mechanischen Bearbeitung von Silicium, Quarz oder Keramik.
